# FASCICULE DE BREVET EUROPEEN

(11) **EP 1 070 148 B1**
(45) Date de publication et mention de la délivrance du brevet: **21.06.2006**
(21) Numéro de dépôt: 00900991.1
(22) Date de dépôt: 24.01.2000
(51) Int. Cl.: C21D 8/04, C22C 38/12

(54) **PROCEDE DE FABRICATION D'UNE BANDE D'ACIER LAMINEE A CHAUD POUR EMBOUTISSAGE**
VERFAHREN ZUM HERSTELLEN EINES WARMGEWALZTEN STAHLBLECHES ZUM TIEFZIEHEN
METHOD FOR MAKING A HOT-ROLLED STEEL STRIP FOR SWAGING

(30) Priorité: 05.02.1999 BE 9900078
(43) Date de publication de la demande: 24.01.2001
(73) Titulaire: Centre de Recherches Metallurgiques - Centrum voor de Research in de Metallurgie, 1200 Bruxelles (BE)
(72) Inventeur: DE PAEPE, Annick, B-9940 Evergem (BE); HERMAN, Jean-Claude, B-4670 Blegny-Trembleur (BE)
(74) Mandataire: pronovem
(86) Numéro de dépôt international: PCT/BE2000/000007
(87) Numéro de publication internationale: WO 2000/046411

(56) Documents cités:
- EP-A- 0 376 733
- WO-A-93/21351
- BE-A- 905 966
- BE-A- 1 010 164
- DE-A- 19 600 990
- LU-A- 87 549

## Description

### Domaine technique

La présente invention concerne un procédé de fabrication d'une bande d'acier laminée à chaud pour emboutissage.

### Etat de la technique.

A l'heure actuelle, les bandes d'acier destinées à des opérations d'emboutissage sont généralement des bandes d'acier laminées à froid, qui présentent des propriétés très favorables à cet égard. La fabrication de ces bandes à froid comporte cependant diverses opérations de réduction d'épaisseur et de traitement thermique qui en augmentent le coût.

L'utilisation de bandes d'acier laminées à chaud pour des opérations d'emboutissage, en remplacement des bandes laminées à froid traditionnelles, suscite de ce fait un intérêt croissant, aussi bien au niveau de la fabrication que chez les utilisateurs.

Il est bien connu que les aciers destinés à l'emboutissage sont des aciers doux, c'est-à-dire des aciers dont la teneur en carbone est inférieure à 0,2 % en poids, et de préférence inférieure à 0,1 % en poids.

Selon la pratique habituelle, les aciers doux sont laminés à chaud dans le domaine austénitique et la température de fin de laminage est supérieure à la température de transformation Ar3. Les possibilités d'emploi de ces bandes à chaud conventionnelles sont cependant très limitées, en raison de leur texture aléatoire et de leur mauvaise aptitude à l'emboutissage. En outre, il est impossible en pratique de fabriquer des bandes minces laminées à chaud par cette méthode conventionnelle. En effet, la faible épaisseur des bandes entraîne un refroidissement rapide de celles-ci, même en cours de laminage à chaud, de sorte qu'il n'est pas possible d'effectuer le laminage de finition dans le domaine austénitique. Pour ces diverses raisons, il existe actuellement un intérêt croissant pour le laminage dit ferritique.

Selon ce procédé de laminage, connu notamment par le brevet EP-A-0 524 162, ainsi que par BE-A-1010164 ou EP-A-376733, le laminage de dégrossissage est effectué dans le domaine austénitique, tandis que le laminage de finition est effectué dans le domaine ferritique, c'est-à-dire à plus basse température. Selon DE-A-196 00 990 un laminage de finition est possible pour aciers ULC, ELC ou IF dans les domaines austenitique et ferritique.

Dans les lignes de fabrication à chaud avec enfournement froid des brames de coulée continue, cette technique s'avère particulièrement intéressante parce qu'elle permet de réaliser de substantielles économies d'énergie. En effet, la température de réchauffage est moins élevée que dans les procédés conventionnels. Le laminage de finition à plus basses températures permet ainsi de fabriquer des bandes laminées à chaud de faible épaisseur, ayant une bonne aptitude à l'emboutissage.

La mise en oeuvre de cette technique est cependant soumise à diverses conditions et présente de ce fait quelques inconvénients.

En particulier, la quantité de carbone se trouvant en solution pendant le laminage ferritique doit être minimisée. Il en résulte qu'il n'est possible de fabriquer des tôles pour emboutissage profond qu'à partir d'aciers ne contenant pas d'atomes interstitiels, dits aciers IF (Interstitial Free). Il a été proposé d'améliorer la situation par des additions de titane et de soufre, mais une telle solution peut entraîner des défauts de surface et ne s'avère pas toujours intéressante au point de vue économique.

En outre, le laminage ferritique doit être effectué à une température suffisamment basse pour éviter toute recristallisation dans le laminoir de finition. Les forces de laminage plus élevées dans un laminoir opérant à basse température peuvent dès lors constituer un facteur de limitation pour le laminage de bandes minces à chaud.

Les bandes minces à chaud, fabriquées en acier Ti + S-IF laminé dans la ferrite et recristallisé, qui comportent des teneurs accrues en titane et en soufre, présentent certes un coefficient de Lankford élevé, avec r ≈ 1,6-1,7, mais leur anisotropie planaire reste trop importante (Δ r ≈ 1) pour permettre l'emboutissage profond.

### Présentation de l'invention

Pour éviter les inconvénients précités, la présente invention propose un procédé de fabrication d'une bande d'acier laminée à chaud présentant une teneur en titane réduite et une aptitude à l'emboutissage améliorée par rapport aux bandes d'acier évoquées dans l'introduction. Une bande d'acier laminée à chaud produite par le procédé de l'invention se distingue notamment par un coefficient d'anisotropie (r_{moyen}) amélioré et une anisotropie planaire (Δ r) sensiblement réduite par rapport à l'état de la technique.

Conformément à l'invention selon la revendication 1, un procédé de fabrication d'une bande d'acier laminée à chaud pour emboutissage, dans lequel on soumet une brame d'acier à une température supérieure à Ac3 à un laminage de dégrossissage dans le domaine austénitique et ultérieurement à un laminage de finition, est caractérisé en ce que l'acier est un acier de type Ti-IF contenant moins de 0,05 % en poids de titane et de 0,015 % à 0,075 % en poids de niobium, en ce que l'on effectue ledit laminage de finition au moins en partie dans le domaine ferritique de l'acier, avec une température de début de laminage ferritique comprise entre 875°C et 800°C, avec des cylindres lubrifiés et avec un taux de réduction d'épaisseur d'au moins 80 % au cours dudit laminage de finition dans le domaine ferritique, et en ce que l'on bobine la bande d'acier à une température comprise entre 750°C et 500°C.

Le bobinage dans l'intervalle de température compris entre 680°C-750°C permet de produire une bande à chaud recristallisée et pour application directe en emboutissage. Le bobinage entre 500°C et 680°C conduit à la formation d'une bande non recristallisée qui nécessite un traitement de recristallisation dans une ligne de recuit continu ou de galvanisation.

Selon l'invention, on effectue ledit laminage de finition en partie dans la région à basse température du domaine austénitique de l'acier, sans lubrification des cylindres et avec un taux de réduction d'épaisseur supérieur ou égal à 30 %, de préférence compris entre 30 % et 80 %, et en partie dans le domaine ferritique de l'acier, avec des cylindres lubrifiés et avec une température de début de laminage ferritique comprise entre 860°C et 800°C et une température de fin de laminage ferritique comprise entre 750°C et 600°C, on bobine ladite bande à une température comprise entre 650°C et 500°C et on la recuit en continu à une température comprise entre 800°C et 850°C pendant un temps compris entre 30 secondes et 2 minutes.

Pour la lubrification des cylindres pendant le laminage dans le domaine ferritique, on utilise de préférence une huile à base d'esters.

Comme on l'a indiqué plus haut, le procédé de l'invention s'adresse à des aciers Ti-IF, dans lesquels le titane est partiellement remplacé par du niobium. On a en effet constaté que la précipitation du carbure de niobium (NbC) commencait à des températures croissantes, dans le domaine austénitique, lorsque la teneur en niobium augmente dans l'acier. Il en résulte que le carbone en solution est presqu'entièrement fixé avant le début de la déformation dans le domaine ferritique. On peut ainsi obtenir un produit final, c'est-à-dire une bande laminée à chaud, qui présente une courbe de traction pratiquement continue et qui se prête dès lors remarquablement à l'emboutissage profond.

En outre, une telle addition de niobium retarde la recristallisation entre les cages de laminoir dans le domaine ferritique. La température d'entrée dans le laminoir de finition peut donc être plus élevée que dans la pratique antérieure et atteindre ainsi une valeur de 850°C à 875°C comme on l'a indiqué plus haut .
Les efforts de laminage peuvent ainsi être moins élevés dans le laminoir finisseur ; de même, le temps d'attente entre le laminoir dégrossisseur et le laminoir finisseur peut être raccourci, au profit d'un accroissement de la productivité. Ce temps d'attente peut d'ailleurs être complètement supprimé, en appliquant un refroidissement accéléré du produit à la sortie du laminoir dégrossisseur.

### Brève description de la figure 1

La figure 1 unique représente l'évolution comparée de la valeur du coefficient r pour un acier Ti+S-IF conventionnel et deux aciers Ti+Nb-IF suivant l'invention.

### Modes de mise en oeuvre de l'invention

On a fabriqué des brames d'aciers présentant les compositions indiquées dans le tableau 1 ci-dessous.

**TABLEAU 1 - Composition chimique des aciers (millièmes % poids)**

| **Acier** | **C** | **N** | **S** | **Al** | **Mn** | **Ti** | **Nb** |
|---|---|---|---|---|---|---|---|
| haut Ti+S+IF | 2.9 | 2.2 | 10.0 | 38 | 161 | 90 | - |
| NbTi-IF1 | 2.2 | 2.5 | 14.0 | 35 | 107 | 35 | 38 |
| NbTi-IF2 | 2.0 | 2.8 | 9.0 | 34 | 94 | 27 | 52 |

Les produits ont été réchauffés à 1050°C puis laminés à chaud en six passes jusqu'à une épaisseur finale de 1,3 mm. Au cours de ce laminage de finition, les trois premières passes ont été effectuées dans la région des basses températures du domaine austénitique, c'est-à-dire à des températures légèrement supérieures à Ac3, avec un taux de réduction d'épaisseur de 73 % et sans lubrification des cylindres.

Les trois autres passes ont été effectuées dans le domaine ferritique, avec des cylindres lubrifiés au moyen d'une huile à base d'esters. La température du produit à l'entrée de la première passe de laminage ferritique était d'environ 840°C et la température de sortie de la dernière passe était d'environ 620°C.
Après le laminage à chaud, la bande a été bobinée à 500°C puis a été recuite en continu à 820°C pendant 60 secondes.

On a mesuré les propriétés mécaniques de ces échantillons, on a déterminé leur texture à mi-épaisseur, puis on a calculé l'évolution du coefficient d'anisotropie r.

La figure 1 unique illustre cette évolution pour les trois aciers du tableau 1, en fonction de l'angle α par rapport à la direction de laminage.

Les courbes 1 et 2, correspondant respectivement aux aciers Nb+Ti-IF1 et Nb+Ti-IF2, montrent une nette amélioration du coefficient d'anisotropie r_{moyen}, ainsi que de l'anisotropie planaire (Δr = rₘₐₓ - rₘᵢₙ) par rapport à l'acier Ti+S-IF conventionnel (courbe 3).

Dans un autre exemple (courbe 4), on a fabriqué une brame d'acier Nb+Ti-IF1, qui a été réchauffée à haute température à savoir 1250°C, puis le laminage de dégrossissage a été effectué à haute température dans le domaine austénitique. Le produit, d'une épaisseur de 20 mm, a subi un refroidissement depuis sa température de fin de laminage de dégrossissage de 1040°C jusqu'à une température de 900°C, avec une vitesse de refroidissement de l'ordre de 40°C/s. Le laminage de finition a été effectué en quatre passes dans le domaine ferritique, avec une température d'entrée de 870°C, avec des cylindres lubrifiés et avec une réduction totale d'épaisseur, dans la ferrite, de 80 %.
La bande a été refroidie dans l'air calme, puis bobinée à 730°C.

La courbe 4 de la figure 1 montre l'évolution du coefficient d'anisotropie r ; il apparaît encore une légère amélioration du coefficient r_{moyen}, ainsi que de l'anisotropie planaire Δ r, par rapport à la courbe 3.

Le procédé de l'invention permet de fabriquer des bandes d'acier laminées à chaud pour emboutissage, qui présentent peu de risques de défauts de surface, en raison d'une faible teneur en titane. De plus la présence de niobium relève sensiblement la température de non recristallisation dans l'austénite. Il en résulte une structure de grain plus fine après la transformation allotropique austénite-ferrite et, de ce fait, une amélioration de l'anisotropie planaire.

Enfin, les températures de laminage plus élevées dans le laminoir de finition réduisent les efforts de laminage .

## Revendications

1. Procédé de fabrication d'une bande d'acier laminée à chaud pour emboutissage, ledit acier étant un acier de type Ti-IF contenant moins de 0,05 % en poids de titane et de 0,015 % à 0,075 % en poids de niobium, dans lequel on soumet une brame d'acier à une température supérieure à Ac3 d'abord à un laminage de dégrossissage dans le domaine austénitique et ultérieurement à un laminage de finition, **caractérisé par** les étapes successives suivantes :
- après le laminage de dégrossissage dans le domaine austénitique de l'acier, on soumet l'acier à un refroidissement accéléré, à la sortie du laminoir dégrossisseur, jusqu'à une température qui n'est pas inférieure à la température de début du laminage de finition ;
- on effectue ledit laminage de finition en partie dans la région à basse température du domaine austénitique de l'acier, sans lubrification des cylindres et en partie dans le domaine ferritique de l'acier, avec des cylindres lubrifiés, avec une température de début de laminage ferritique comprise entre 875°C et 800°C, et avec un taux de réduction d'épaisseur total d'au moins 80 %, et
- on bobine la bande d'acier à une température comprise entre 750°C et 500°C.

2. Procédé suivant la revendication 1, **caractérisé en ce que** :
- l'on effectue ledit laminage de finition en partie dans la région à basse température du domaine austénitique de l'acier avec un taux de réduction d'épaisseur compris entre 30 % et 80 % ;
- l'on effectue ledit laminage de finition en partie dans le domaine ferritique de l'acier avec une température de début de laminage ferritique comprise entre 860°C et 800°C et une température de fin de laminage ferritique comprise entre 750°C et 600°C ;
- l'on bobine ensuite ladite bande à une température comprise entre 650°C et 500°C et
- l'on recuit la bande en continu à une température comprise entre 800°C et 850°C pendant un temps compris entre 30 secondes et 2 minutes.

3. Procédé suivant la revendication 1 ou 2, **caractérisé en ce que** la lubrification des cylindres pendant le laminage dans le domaine ferritique de l'acier est effectuée au moyen d'une huile à base d'esters.

## Claims

1. Method for manufacturing a hot-rolled steel strip for drawing, said steel being of the Ti-IF type comprising less than 0.05% titanium by weight and 0.015% to 0.075% niobium by weight, in which a slab of steel at a temperature higher than Ac3 is first subjected to rough rolling in the austenitic phase and then to finish rolling, **characterised by** the following successive stages:
- after the rough rolling of the steel in the austenitic phase, the steel is subjected to accelerated cooling upon exit from the roughing stand until a temperature that is not lower than the temperature at the start of the finish rolling;
- said finish rolling is carried out in part in the low temperature range of the steel austenitic phase without lubrication of the cylinders, and in part in the steel ferritic phase with lubricated cylinders, a temperature at the start of ferritic rolling between 875°C and 800°C, and a total thickness reduction rate of at least 80%, and
- the steel strip is coiled at a temperature between 750°C and 500°C.

2. Method according to Claim 1, **characterised in that**:
- said finish rolling is carried out in part in the low temperature range of the steel austenitic phase with a thickness reduction rate between 30% and 80%;
- said finish rolling is carried out in part in the steel ferritic phase with a temperature at the start of the ferritic rolling between 860°C and 800°C and a temperature at the end of the ferritic rolling between 750°C and 600°C;
- said strip is then coiled at a temperature between 650°C and 500°C and
- the strip is continuously annealed at a temperature between 800°C and 850°C for a period between 30 seconds and 2 minutes.

3. Method according to Claim 1 or 2, **characterised in that** the lubrication of the cylinders during rolling in the steel ferritic phase is achieved by an ester-based oil.

## Patentansprüche

1. Herstellungsverfahren für ein warmgewalztes Stahlband zum Tiefziehen, wobei der besagte Stahl ein Stahl vom Typ Ti-IF ist, der weniger als 0,05 Gewichts-% Titan und 0,015-0,075 Gewichts-% Niob enthält, bei dem eine Stahlbramme bei einer höheren Temperatur als Ac3 zuerst im Austenitgebiet vorgewalzt und dann auf Enddicke gewalzt wird, **gekennzeichnet durch** folgende, aufeinanderfolgende Phasen:
- nach dem Vorwalzen im Austenitgebiet des Stahls wird der Stahl beim Austritt aus dem Vorwalzwerk einer beschleunigten Abkühlung bis auf eine Temperatur, die nicht unter der Anfangstemperatur für das Endwalzen liegt, unterzogen,
- das besagte Endwalzen wird teilweise im unteren Temperaturbereich des Austenitgebiets des Stahls ohne Schmierung der Zylinder durchgeführt, und teilweise im Ferritgebiet des Stahls mit geschmierten Zylindern, bei einer Anfangstemperatur des Ferritwalzens zwischen 875°C und 800°C, und mit einem Gesamtgrad der Dickenreduktion von mindestens 80%, und
- das Stahlband wird bei einer Temperatur zwischen 750°C und 500°C aufgewickelt.

2. Verfahren nach Anspruch 1, **dadurch gekennzeichnet, dass**:
- das besagte Endwalzen teilweise im unteren Temperaturbereich des Austenitgebiets des Stahls mit einem Gesamtgrad der Dickenreduktion von 30% bis 80% durchgeführt wird;
- das besagte Endwalzen teilweise im Ferritgebiet des Stahls bei einer Anfangstemperatur des Ferritwalzens zwischen 860°C und 800°C und einer Endtemperatur des Ferritwalzens zwischen 750°C und 600°C durchgeführt wird,
- das besagte Band dann bei einer Temperatur zwischen 650°C und 500°C aufgewickelt wird und
- das Band im Durchlaufverfahren bei einer Temperatur zwischen 800°C und 850°C für eine Dauer von 30 Sekunden bis 2 Minuten geglüht wird.

3. Verfahren nach Anspruch 1 oder 2, **dadurch gekennzeichnet, dass** die Schmierung der Zylinder während des Walzens im Ferritgebiet des Stahls mit einem Öl auf Esterbasis durchgeführt wird.
